# EUROPÄISCHE PATENTSCHRIFT

(11) **EP 0 301 120 B1**
(45) Veröffentlichungstag und Bekanntmachung des Hinweises auf die Patenterteilung: **14.10.1992**
(21) Anmeldenummer: 87110995.5
(22) Anmeldetag: 29.07.1987
(51) Int. Cl.: C10M 173/02

(54) **Schmiermittel für die Kaltumformung metallischer Werkstoffe und Verfahren zu seiner Herstellung**
Cold metal forming lubricant and method for its manufacture
Lubrifiant pour le formage à froid de matériaux métalliques et son procédé de fabrication

(43) Veröffentlichungstag der Anmeldung: 01.02.1989
(73) Patentinhaber: ECOFORM Umformtechnik GmbH, D-01069 Dresden (DE)
(72) Erfinder: Vogel, Heinz-Rüdiger Dr.rer.nat., DDR-8019 Dresden (DD); Reichert, Jürgen, Dipl.-Chem., DDR-8021 Dresden (DD); Schipschack, Klaus, Dipl.-Chem., DDR-8045 Dresden (DD); Weinhold, Harri, Dr.-Ing., DDR-8216 Kreischa (DD); Rauschenbach, Dieter, DDR-8045 Dresden (DD); Genest, Harald, Dr.rer.nat., DDR-8038 Dresden (DD); Kurze, Bernhard, Dipl.-Phys., DDR-8047 Dresden (DD); Eickemeyer, Jörg, Dr.-Ing., DDR-8021 Dresden (DD); Sasse, Ingeborg, DDR-7050 Leipzig (DD)
(74) Vertreter: Rauschenbach, Marion, Dipl.-Ing.

(56) Entgegenhaltungen:
- DE-A- 2 437 877
- FR-A- 1 266 125
- FR-A- 2 102 283
- GB-A- 1 059 569
- US-A- 3 052 662

## Beschreibung

Die Erfindung bezieht sich auf ein flüssiges Schmiermittel zur Kaltumformung metallischer Werkstoffe und seiner Herstellung, das beispielsweise beim Kaltwalzen, Kaltstauchen, Gewindewalzen, Ziehen von Blechteilen, Kalibrieren von Sinterkörpern, Verseilen und beim Biegen sowie insbesondere beim Ziehen von strangförmigem Umformgut, wie Draht, Profilen und Rohren, vorteilhaft anwendbar ist.

Beim Ziehen von Drähten, Profilen, Rohren u.ä. muß vor dem Ziehwerkzeug ein Schmiermittel auf das Ziehgut aufgetragen werden, das den unmittelbaren Kontakt zwischen den Arbeitsflächen des Ziehwerkzeugs und der Oberfläche des Ziehguts verhindern soll. Dabei ist die Verwendung von bei Raumtemperatur festen, halbfesten oder flüssigen Schmiermitteln üblich.

Als flüssige Schmiermittel werden u.a. Öle, Chlorparaffine, Seifenlösungen und reaktive Fettsäureseifen in Verbindung mit einem chemischen Grundüberzug benutzt. Es sind auch bereits flüssige Schmiermittel bekannt, die aus in Wasser dispergierten Festschmierstoffen bestehen. Bei einem dieser Schmiermittel werden Erdalkalimetallseifen als Festschmierstoffe verwendet. Das Schmiermittel enthält außerdem noch 2 Masse-% Polyvinylalkohol als Dispergiermittel für den Festschmierstoff, einen Korrosionsinhibitor und grenzflächenaktive Stoffe. Das Schmiermittel wird beispielsweise im Tauchverfahren auf das Umformgut aufgebracht und anschließend getrocknet, wobei ein Festschmierstoffilm für den nachfolgenden Umformvorgang entsteht.

Ein Nachteil dieses Schmiermittels besteht darin, daß der getrocknete Festschmierstoffilm aufgrund des eintretenden thermischen Abbaus des Polyvinylalkohols während des Umformvorgangs eine wesentliche Qualitätsminderung erfährt, insbesondere hinsichtlich seiner dynamischen Viskosität, seiner Temperaturbeständigkeit und seines Haft-Vermögens. Aufgrund dieser Qualitätsminderung sind keine großen Querschnittsabnahmen pro Zug bzw. nur geringe Gesamtquerschnittsabnahmen pro Schmiermittelauftrag möglich. Außerdem erlaubt dieses Schmiermittel infolge des thermischen Abbaus nur kleine Ziehgeschwindigkeiten, ferner ist die Umformung schwerumformbarer Werkstoffe kritisch.

Aus FR-A-2 102 283 sind Schmiermittel für die Kaltumformung metallischer Werkstoffe bekannt, die prinzipiell folgende Komponenten enthalten:
- 0,05 - 10 %: Metallseifen, wie Natriumstearat, Bariumstearat und Calciumstearat,
- 0,05 - 3 %: grenzflächenaktive Mittel/Tenside,
- 0,1 - 30 %: Ligninverbindungen, z.B. Thiolignin, Natriumthioligninsulfonat, Calcium-thioligninsulfonat und entsprechende Ammoniumsalze,
und gegebenenfalls
- 0,1 - 7 %: wasserlösliche Polymere oder Polymeremulsionen, z.B. Polyvinylharze, wie beispielsweise Polyvinylacetat oder Polyacrylate.

Außerdem können in diesen Schmiermitteln noch anorganische wasserlösliche Salze, wie Fettsäuresalze, Alkaliphosphate, Alkaliborate und Ammoniumsalze, enthalten sein. Die enthaltenen Ligninverbindungen dienen als Dispergiermittel und Solubilisierungsmittel für die vorliegenden Metallseifen.

DE-A-24 37 877 ist ferner ein insbesondere für das Tiefziehen von Metallblechen vorgesehenes Oberflächenbehandlungsmittel zu entnehmen, das folgende Grundzusammensetzung aufweist:
- 10 - 50: Masseteile eines wasserlöslichen thermoplastischen Kunstharzes, z.B. Polyvinylalkohol, modifizierte Polyvinylalkohole oder Polyacrylate,
- 40 - 180: Masseteile einer wäßrigen Dispersion einer Erdalkalimetallseife einer Seifenkonzentration von 40 bis 60 %, z.B. von C₈₋₂₂-Fettsäuren,
sowie gegebenenfalls
- 0,5 - 12: Masseteile Korrosionsinhibitoren, z.B. Ammoniumborate,
wobei dieses Gemisch in der drei- bis sechsfachen Menge Wasser dispergiert wird.

Bei den modifizierten Polyvinylalkoholen handelt es sich z.B. um phosphatisch veresterte bzw. carboxymodifizierte Polyvinylalkohole, beispielsweise um die Ammoniumsalze entsprechender Phosphatester bzw. entsprechende Carboxylate. Die Erdalkalimetallseife wird als wässerige Dispersion eingesetzt, die durch Dispergieren der Seife in Wasser unter Verwendung wenigstens einer anionaktiven Verbindung und/oder nichtionogenen grenzflächenaktiven Verbindung hergestellt ist.

Der Erfindung liegt die Aufgabe zugrunde, ein flüssiges Schmiermittel, das hochleistungsfähige flüssige oder feste schmierende Überzüge auf metallischem Umformgut ergibt, und ein Verfahren zu seiner Herstellung anzugeben. Die Aufgabe wird gemäß den Patentansprüchen 1 und 7 gelöst. Die abhängigen Patentansprüche betreffen vorteilhafte Ausführungsformen.

Das erfindungsgemäße Schmiermittel enthält in Wasser
(A) wasserunlösliche Fettsäuresalze,
(B) 0 bis 1,5 Masse-% wasserlösliche Alkalimetallseifen,
(c) glasbildende Borate
   und
(D) 0 bis 1 Masse-% eines oder mehrerer Tenside;
   es ist
   gekennzeichnet durch
(E) 0,2 bis 1,8 Masse-% eines oder mehrerer Polyvinylalkohole
   und/oder
(F) 0,2 bis 3 Masse-% eines mit einem Oxidationsmittel strukturmodifizierten Polyvinylalkohols, der neben den strukturbestimmenden Hydroxylgruppen Ketogruppen, Carboxylgruppen und/oder Carboxylationengruppen enthält und ggfs. Aldehydgruppen und/oder mit Ketogruppen konjugierte Olefingruppe aufweist,
   und
(G) 1 bis 6 Masse-% Borsäureester der Polyvinylalkohole E und/oder F,

- 1 bis 45 Masse-% der wasserunlöslichen Fettsäuresalze A, von denen ≧ 65 % eine Kettenlänge von ≧ 16 C-Atomen aufweisen,
   und
- 1 bis 6 Masse-% der glasbildenden Borate C.

Erfindungsgemäß weisen beide Polyvinylalkoholarten E und F vorzugsweise einen Polymerisationsgrad im Bereich von 100 bis 1500 auf, wobei im Falle des Vorhandenseins beider Arten der Gesamtgehalt an Polyvinylalkoholen E und F ≦ 3 Masse-% beträgt.

Als wasserunlösliche Fettsäuresalze A sind vorzugsweise Erdalkalimetallseifen und bevorzugt technisches Calciumstearat in einer Menge von 3 bis 8 Masse-% vorhanden, als wasserlösliche Alkalimetallseifen B sind vorteilhaft Natriumseifen, vorzugsweise technisches Natriumstearat, enthalten.

Als glastildendes Borat C eignen sich z.B. Alkaliborate und vorzugsweise Borax.

Geeignete Tenside D sind insbesondere anionische und nichtionische Tenside und insbesondere Polyethylenoxid-Addukte, vorzugsweise Nonylphenol-Polyethylenoxid-Addukte.

Das erfindungsgemäße Verfahren zur Herstellung dieses Schmiermittels ist gekennzeichnet durch folgende wesentlichen Schritte:
(I) Herstellung eines Konzentrats aus Polyvinylalkohol und Wasser und zumindest teilweise Strukturmodifizierung des Polyvinylalkohols mit einem Oxidationsmittel,
(II) Einbringen des Konzentrats aus Schritt I sowie der Fettsäuresalze A und B und ggfs. der Tenside D unter Rühren in Wasser
   und
(III) Zugabe der glasbildenden Borate C bzw. der Borsäureester G.

Als Oxidationsmittel können erfindungsgemäß Wasserstoffperoxid, Sauerstoff, Ozon, Peroxide, Peroxosalze, Hypochlorite, Chlorate, Dichromate und/oder Permanganat verwendet werden. Bevorzugtes Oxidationsmittel ist Wasserstoffperoxid.

Nach einer zweckmäßigen Ausgestaltung des Verfahrens wird das Oxidationsmittel mit einer sauer eingestellten Polyvinylalkohollösung, vorzugsweise mit einem pH-Wert von 1,5 bis 4, zur Reaktion gebracht. Das Oxidationsmittel kann auch mit einer alkalisch eingestellten Polyvinylalkohollösung, vorzugsweise mit einem pH-Wert von 8 bis 12,5, zur Reaktion gebracht werden. Nach einer weiteren zweckmäßigen Ausgestaltung der Erfindung wird das Oxidationsmittel zunächst mit einer sauer eingestellten Polyvinylalkohollösung zur Reaktion gebracht, worauf während der Reaktion durch Zugabe von Alkalihydroxiden, vorzugsweise von Natriumhydroxid, der pH-Wert in den alkalischen Bereich verlagert wird.

Das erfindungsgemäße Schmiermittel besitzt je nach Zusammensetzung und Anwendungstemperatur im flüssigen Zustand eine niedrige bis hohe Viskosität und garantiert eine hohe Beschichtungsmasse sowie eine homogene und thermisch stabile Schmierstoffschicht auf dem Umformgut. Dadurch lassen sich hohe Einzelumformgrade und Umformgeschwindigkeiten erzielen, auch ist die Umformung von schwerumformbaren Werkstoffen möglich. Ferner können Zwischenbeschichtungen zwischen einzelnen Umformstufen weitestgehend eingespart werden. Wenn das Schmiermittel strukturmodifizierten Polyvinylalkohol enthält, besteht keine oder nur eine geringe Neigung zur Haut- oder Gelbildung, was sich besonders günstig auf den Beschichtungs- und Trocknungsaufwand auswirkt.

Die Erfindung wird im folgenden anhand von Ausführungsbeispielen näher erläutert.

### Beispiel 1

Zu einer 10 %-igen wässerigen Polyvinylalkohollösung, die einen Polyvinylalkohol enthält, der zu 2 % mit Acetatgruppen verestert ist, und die einen pH-Wert von 2,2 und eine Temperatur von 93 °C besitzt, werden in einem Rührgefäß 0,03 % Wasserstoffperoxid als Oxidationsmittel zugegeben. Nach einer Reaktionszeit von 15 min wird die Lösung mit Natriumhydroxid alkalisch gemacht, die Oxidationsreaktion unter Beibehaltung der angegebenen Temperatur noch 10 min fortgesetzt und dann zur Herstellung eines Schmiermittelkonzentrats eine wässerige Calciumseifendispersion, die ein Alkylphenol-Polyethylenoxid-Addukt als Dispergiermittel enthält, zugemischt. Dieses Konzentrat wird vor dem Einsatz zur Kaltumformung mit Wasser verdünnt und bei einer Temperatur von 80 °C mit Natriumstearat versetzt. Abschließend wird Borax zugemischt. Das gebrauchsfertige Schmiermittel wird aus folgender Zusammensetzung hergestellt:

| | (Masse-%) |
|---|---|
| Strukturmodifizierter Polyvinylalkohol | 1,8 |
| Calciumseife | 6 |
| Alkylphenol-Polyethylenoxid-Addukt | 0,3 |
| Natriumstearat | 1 |
| Borax | 5 |
| Wasser | Rest. |

Mit diesem Schmiermittel wird 6,5 mm dicker Walzdraht der Qualität Mn 6 im Bundtauchverfahren bei 80 °C beschichtet. Nach dem Trocknen des Schmiermittels, das infolge der Eigenwärme des Drahts in sehr kurzer Zeit erfolgt, wird der Draht in 7 Stufen mit einer Ziehgeschwindigkeit von 10 m/s am 7. Block ohne Zwischenbeschichtung auf einen Enddurchmesser von 2,0 mm gezogen.

### Beispiel 2

Zu einer 10 %-igen Polyvinylalkohollösung, die einen Polyvinylalkohol enthält, der zu 12 % mit Acetatgruppen verestert ist, und die einen pH-Wert von 11 ,8 besitzt, werden in einem Rührgefäß 0,67 % Wasserstoffperoxid bei 75 °C gegeben. Nach einer Reaktionszeit von 15 min wird 0,002 % Kaliumpermanganat als Katalysator zugemischt und die Oxidationsreaktion noch weitere 30 min bei 75 °C fortgesetzt. Anschließend wird eine Zinkseifendispersion mit Natriumdodecylbenzolsulfonat als Dispergiermittel zugemischt und danach mit Wasser verdünnt. Als letzte Komponente wird Borax bei 75 °C zugegeben. Das gebrauchsfertige Schmiermittel wird aus folgender Zusammensetzung hergestellt:

| | (Masse-%) |
|---|---|
| Strukturmodifizierter Polyvinylalkohol | 1,5 |
| Zinkseife | 5 |
| Natriumdodecylbenzolsulfonat | 0,2 |
| Borax | 5 |
| Wasser | Rest. |

Mit diesem Schmiermittel wird 8,0 mm dicker Walzdraht der Qualität 20 Mn B 4 Q im Bundtauchverfahren bei 75 °C beschichtet. Nach dem Trocknen des Schmiermittels, das infolge der Eigenwärme des Drahtes schnell erfolgt, wird der Draht in einem Zug auf 7,05 mm gezogen. Nach dem Ziehen weist der Draht einen für die Weiterverarbeitung z.B. durch Kaltstauchen ausreichend dicken Schmiermittel-Restfilm auf.

### Beispiel 3

Zu einer 8 %-igen Polyvinylalkohollösung, die einen Polyvinylalkohol enthält, der zu 3 % mit Acetatgruppen verestert ist, und die einen pH-Wert von 10,5 besitzt, werden bei 85 °C in einem Rührgefäß 0,2 % Kaliumpermanganat in Form einer 4 %-igen Lösung zugegeben. Nach einer Reaktionszeit von 20 min wird zur Herstellung eines Schmiermittelkonzentrats eine wässerige Calciumseifendispersion, die ein Alkylphenol-Polyethylenoxid-Addukt als Dispergiermittel enthält, zugemischt. Dieses Konzentrat wird vor dem Einsatz zur Beschichtung von Drahtbunden mit Wasser verdünnt, und bei einer Temperatur von 85 °C wird als letzte Komponente Natriummetaborat zugegeben. Das fertige Schmiermittel wird aus folgender Zusammensetzung hergestellt:

| | (Masse-%) |
|---|---|
| Strukturmodifizierter Polyvinylalkohol | 1,4 |
| Calciumseife | 6 |
| Alkylphenol-Polyethylenoxid-Addukt | 0,3 |
| Natriummetaborat | 4 |
| Mangandioxidhydrat | 0,02 |
| Wasser | Rest. |

Mit diesem Schmiermittel wird 5,5 mm dicker Walzdraht der Qualität 10 Mn Si 6 im Bundtauchverfahren bei 85 °C beschichtet und an Luft getrocknet. Danach wird der beschichtete Draht in 5 Stufen ohne Zwischenbeschichtung auf einen Enddurchmesser von 2,5 mm gezogen.

### Beispiel 4

Es wird ein Schmiermittel aus folgender Zusammensetzung hergestellt:

| | (Masse-%) |
|---|---|
| Calciumstearat | 5 |
| Natriumtetraborat-Dekahydrat | 5 |
| Polyvinylalkohol | 1,5 |
| Wasser | Rest. |

Der eingesetzte Polyvinylalkohol ist zu 12 % mit Acetatgruppen verestert.

Mit diesem Schmiermittel wird 6,5 mm dicker Walzdraht der Qualität C15 im Durchlaufverfahren beschichtet. Die Schmiermittelschicht wird anschließend getrocknet, und danach wird der Draht mit einer Ziehgeschwindigkeit von 7 m/s in 6 Stufen auf 3,6 mm gezogen.

### Beispiel 5

Es wird ein Schmiermittel aus folgender Zusammensetzung hergestellt:

| | (Masse-%) |
|---|---|
| Calciumstearat | 4 |
| Natriummetaborat | 6 |
| Polyvinylalkohol | 1 |
| Wasser | Rest. |

2,5 mm dicker patentierter Stahldraht der Qualität D 45 wird dann mit dem Schmiermittel beschichtet.

Nach dem Beschichten wird der Schmiermittelfilm getrocknet und der Draht mit einer Ziehgeschwindigkeit von 6 m/s in einem Zug auf 2,0 mm Durchmesser gezogen.

### Beispiel 6

Es wird ein Schmiermittel aus folgender Zusammensetzung hergestellt:

| | (Masse-%) |
|---|---|
| Calciumstearat | 4 |
| Natriummetaborat | 2,5 |
| Polyvinylalkohol | 1 |
| Wasser | Rest. |

Der eingesetzte Polyvinylalkohol ist zu 2 % mit Acetatgruppen verestert.

Ein Stahldraht der Qualität C 15 Q mit einem Ausgangsdurchmesser von 3,35 mm wird einstufig in einem Naßzug auf 3,0 mm gezogen.

## Patentansprüche

1. Schmiermittel für die Kaltumformung metallischer Werkstoffe, das
(A) wasserunlösliche Fettsäuresalze,
(B) 0 bis 1,5 Masse-% wasserlösliche Alkalimetallseifen,
(C) glasbildende Borate
und
(D) 0 bis 1 Masse-% eines oder mehrerer Tenside
enthält,
gekennzeichnet durch
(E) 0,2 bis 1,8 Masse-% eines oder mehrerer Polyvinylalkohole
und/oder
(F) 0,2 bis 3 Masse-% eines mit einem Oxidationsmittel strukturmodifizierten Polyvinylalkohols, der neben den strukturbestimmenden Hydroxylgruppen Ketogruppen, Carboxylgruppen und/oder Carboxylationengruppen enthält und ggfs. Aldehydgruppen und/oder mit Ketogruppen konjugierte Olefingruppe aufweist,
und
(G) 1 bis 6 Masse-% Borsäureester der Polyvinylalkohole E und/oder F,
- 1 bis 45 Masse-% der wasserunlöslichen Fettsäuresalze A, von denen ≧ 65 % eine Kettenlänge von ≧ 16 C-Atomen aufweisen,
und
- 1 bis 6 Masse-% der glasbildenden Borate C.

2. Schmiermittel nach Anspruch 1, dadurch gekennzeichnet, daß die Polyvinylalkohole E und/oder F einen Polymerisationsgrad von 100 bis 1500 aufweisen.

3. Schmiermittel nach Anspruch 1 oder 2, dadurch gekennzeichnet, daß bei Vorliegen beider Polyvinylalkohole E und F ihre Gesamtmenge ≦ 3 Masse-% beträgt.

4. Schmiermittel nach einem der Ansprüche 1 bis 3, gekennzeichnet durch
3 bis 8 Masse-% einer oder mehrerer Erdalkalimetallseifen als wasserunlösliche Fettsäuresalze A, vorzugsweise Calciumstearat,
und
eine oder mehrere Natriumseifen als wasserlösliche Alkalimetallseifen B, vorzugsweise Natriumstearat.

5. Schmiermittel nach einem der Ansprüche 1 bis 4, gekennzeichnet durch ein Alkaliborat als glasbildendes Borat C, vorzugsweise Borax.

6. Schmiermittel nach einem der Ansprüche 1 bis 5, gekennzeichnet durch anionische oder nichtionische Tenside, insbesondere Polyethylenoxid-Addukte und vorzugsweise ein Nonylphenol-Polyethylenoxid-Addukt, als Tenside D.

7. Verfahren zur Herstellung des Schmiermittels nach einem der Ansprüche 1 bis 6,
gekennzeichnet durch
(I) Herstellung eines Konzentrats aus Polyvinylalkohol und Wasser und zumindest teilweise Strukturmodifizierung des Polyvinylalkohols mit einem Oxidationsmittel,
(II) Einbringen des Konzentrats aus Schritt I sowie der Fettsäuresalze A und B und ggfs. der Tenside D unter Rühren in Wasser
und
(III) Zugabe der glasbildenden Borate C bzw. der Borsäureester G.

8. Verfahren nach Anspruch 7, gekennzeichnet durch Verwendung von Wasserstoffperoxid, Sauerstoff, Ozon, Peroxiden, Peroxosalzen, Hypochlorit, Chlorat, Dichromat und/oder Permanganat als Oxidationsmittel in. Schritt I.

9. Verfahren nach Anspruch 7 oder 8, dadurch gekennzeichnet, daß das Oxidationsmittel in Schritt I mit einer sauer eingestellten Polyvinylalkohollösung, vorzugsweise mit einem pH-Wert von 1,5 bis 4, oder mit einer alkalisch eingestellten Polyvinylalkohollösung, vorzugsweise mit einem pH-Wert von 8 bis 12,5, zur Reaktion gebracht wird.

10. Verfahren nach einem der Ansprüche 7 bis 9, dadurch gekennzeichnet, daß das Oxidationsmittel in Schritt I mit einer sauer eingestellten Polyvinylalkohollösung zur Reaktion gebracht und der pH-Wert während der Reaktion durch Zugabe von Alkalihydroxiden, vorzugsweise von Natriumhydroxid, in den alkalischen Bereich verlagert wird.

## Claims

1. A lubricant for the cold forming of metallic materials that contains
(A) water-insoluble fatty acid salts,
(B) 0 to 1.5 weight % water-soluble alkali metal soaps,
(C) glass-forming borates
and
(D) 0 to 1 weight % of one or several surfactants,
characterized by
(E) 0.2 to 1.8 weight % of one or several polyvinyl alcohols
and/or
(F) 0.2 to 3 weight % of a polyvinyl alcohol structurally modified by an oxidant and containing keto groups, carboxyl groups and/or carboxylate ion groups in addition to the structure-determining hydroxyl groups, and optionally having aldehyde groups and/or olefin groups that are conjugated with keto groups,
and
(G) 1 to 6 weight % boric acid esters of the polyvinyl alcohols E and/or F,
- 1 to 45 weight % of the water-insoluble fatty acid salts A, of which ≧ 65 % have a chain length of ≧ 16 C atoms,
and
- 1 to 6 weight % of the glass-forming borates C.

2. A lubricant according to claim 1, characterized in that the polyvinyl alcohols E and/or F have a degree of polymerization of 100 to 1500.

3. A lubricant according to Claim 1 or 2, characterized in that if both polyvinyl alcohols E and F are present their total amount is ≦ 3 weight %.

4. A lubricant according to one of Claims 1 to 3,
characterized by
3 to 8 weight % of one or several alkaline earth metal soaps, preferably calcium stearate, as water-insoluble fatty acid salts A
and
one or several sodium salts, preferably sodium stearate, as water-soluble alkali metal soaps B.

5. A lubricant according to one of Claims 1 to 4, characterized by an alkali borate, preferably borax, as glass-forming borate C.

6. A lubricant according to one of Claims 1 to 5, characterized by anionic or non-ionic surfactants, especially a polyethylene oxide adduct and preferably a nonylphenol-polyethylene oxide adduct as surfactants D.

7. A process for production of the lubricant according to one of Claims 1 to 6,
characterized by
(I) production of a concentrate from polyvinyl alcohol and water and at least partial structural modification of the polyvinyl alcohol with an oxidant,
(II) introduction to water with stirring of the concentrate from step (I) as well as the fatty acid salts A and B and optionally the surfactants D
and
(III) addition of the glass-forming borates C or of the boric acid esters G.

8. A process according to Claim 7, characterized by the use of hydrogen peroxide, oxygen, ozone, peroxides, peroxo salts, hypochlorite, chlorate, dichromate and/or permanganate as oxidant in step I.

9. A process according to Claim 7 or 8, characterized in that the oxidant is reacted in step I with an acidified polyvinyl alcohol solution, preferably with a pH value of 1.5 to 4, or with an alkalized polyvinyl alcohol solution, preferably with a pH value of 8 to 12.5.

10. A process according to one of Claims 7 to 9, characterized in that the oxidant is reacted in step I with an acidified polyvinyl alcohol solution and the pH is shifted into the alkaline range during the reaction by addition of alkali hydroxides, preferably of sodium hydroxide.

## Revendications

1. Lubrifiant pour la déformation à froid de matériaux métalliques, contenant
(A) des sels d'acides gras insolubles dans l'eau,
(B) 0 à 1,5 % en masse de savons de métaux alcalins solubles dans l'eau,
(C) des borates vitrifiants
et
(D) 0 à 1 % en masse d'un ou plusieurs agents tensioactifs,
caractérisés en ce qu'ils contiennent
(E) 0,2 à 1,8 % en masse d'un ou plusieurs alcools polyvinyliques
et/ou
(F) 0,2 à 3 % en masse d'un alcool polyvinylique à structure modifiée par un oxydant et qui contient, outre les groupes hydroxyle déterminant la structure, des groupes céto, des groupes carboxyle et/ou des groupes d'ions carboxylate, ainsi qu'éventuellement des groupes aldéhyde et/ou des groupes oléfine conjugués avec des groupes céto,
et
(G) 1 à 6 % en masse d'ester borique d'alcool polyvinylique E et/ou F,
- 1 à 45 % en masse des sels d'acides gras insolubles dans l'eau A dont 65% ou plus présentent une longueur de chaîne de 16 atomes de carbone ou plus,
et
- 1 à 6 % en masse de borates vitrifiants C.

2. Lubrifiant selon la revendication 1, caractérisé en ce que les alcools polyvinyliques E et/ou F présentent un degré de polymérisation de 100 à 1500.

3. Lubrifiant selon la revendication 1 ou 2, caractérisé en ce que lorsque les deux alcools polyvinyliques E et F sont présents, leur quantité totale est inférieure ou égale à 3 % en masse.

4. Lubrifiant selon l'une des revendications 1 à 3, caractérisé en ce qu'il contient
3 à 8 % en masse d'un ou plusieurs savons de métaux alcalino-terreux comme sels d'acides gras insolubles dans l'eau A, de préférence du stéarate de calcium,
et
un ou plusieurs savons de sels de sodium comme savons de métaux alcalins solubles dans l'eau B, de préférence du stéarate de sodium.

5. Lubrifiant selon l'une des revendications 1 à 4, caractérisé en ce qu'il contient un borate de métal alcalin comme borate vitrifiant C, de préférence du Borax.

6. Lubrifiant selon l'une des revendications 1 à 5, caractérisé en ce qu'il contient des agents tensioactifs anioniques ou non-ioniques, en particulier des produits d'addition d'oxyde de polyéthylène et de préférence un produit d'addition de nonylphénol-(oxyde de polyéthylène) comme agent tensioactif D.

7. Procédé pour la fabrication du lubrifiant selon l'une des revendications 1 à 6,
caractérisé en ce que
(I) l'on fabrique un concentré d'alcool polyvinylique et d'eau et on modifie, au moins partiellement, la structure de l'alcool polyvinylique avec un oxydant,
(II) l'on introduit sous agitation le concentré de l'étape I ainsi que les sels d'acides gras A et B et éventuellement les agents tensiocactifs D dans de l'eau,
et que
(III) l'on ajoute les borates vitrifiants C ou l'ester borique G.

8. Procédé selon la revendication 7, caractérisé en ce qu'on emploie du peroxyde d'hydrogène, de l'oxygène, de l'ozone, des peroxydes, des peroxosels, un hypochlorite, un chlorate, un dichromate et/ou un permanganate comme oxydant dans l'étape I.

9. Procédé selon la revendication 7 ou 8, caractérisé en ce qu'on fait réagir l'oxydant pour l'étape I avec une solution d'alcool polyvinylique rendue acide, de préférence d'un pH de 1,5 à 4, ou avec une solution d'alcool polyvinylique rendue basique, de préférence d'un pH de 8 à 12,5.

10. Procédé selon l'une des revendications 7 à 9, caractérisé en ce qu'on fait réagir l'oxydant pour l'étape I avec une solution d'alcool polyvinylique rendue acide et qu'on abaisse le pH dans la zone alcaline durant la réaction en ajoutant des hydroxydes alcalins, de préférence de l'hydroxyde de sodium.
